# EUROPÄISCHE PATENTSCHRIFT

(11) **EP 3 054 457 B1**
(45) Veröffentlichungstag und Bekanntmachung des Hinweises auf die Patenterteilung: **15.04.2020**
(21) Anmeldenummer: 15154398.0
(22) Anmeldetag: 09.02.2015
(51) Int. Cl.: H01B 3/30, H01B 7/18, H01B 7/28, H01B 9/02

(54) **Kabel zur Verwendung im Brennstoffbereich**
Cable for use in fuel area
Câble destiné à être utilisé dans le domaine des combustibles

(43) Veröffentlichungstag der Anmeldung: 10.08.2016
(73) Patentinhaber: Lapp Engineering & Co., 6330 Cham (CH)
(72) Erfinder: Körner, Werner, D-14169 Berlin (DE); Bartholemy, Norman, D-70734 Fellbach (DE)
(74) Vertreter: Rutz & Partner

(56) Entgegenhaltungen:
- EP-A2- 0 802 542
- EP-B1- 2 115 093
- DATABASE WPI Week 200980 Thomson Scientific, London, GB; AN 2009-R54910 XP002742760, & CN 201 345 241 Y (ANHUI CHANGFENG CABLE GROUP LTD) 11. November 2009 (2009-11-11)
- DATABASE WPI Week 201415 Thomson Scientific, London, GB; AN 2013-Q96465 XP002742761, & CN 103 113 692 A (ANHUI LONGAN CABLE GROUP CO LTD) 22. Mai 2013 (2013-05-22)
- DATABASE WPI Week 201513 Thomson Scientific, London, GB; AN 2015-11878P XP002742762, & CN 104 212 045 A (JIANGSU ORIENTAL CABLE MATERIAL CO LTD) 17. Dezember 2014 (2014-12-17)

## Beschreibung

Die Erfindung betrifft ein Kabel, welches zur Verwendung im Brennstoffbereich bzw. in Bereichen geeignet ist, in denen Brennstoffe auftreten können.

Elektrische oder optische Kabel und Leitungen sollen in der praktischen Anwendung unterschiedlichen Einwirkungen, insbesondere mechanischen und chemischen Einwirkungen standhalten. Für diverse Anwendungsbereiche wird zudem eine gute Feuerfestigkeit der Kabel für den Funktionserhalt im Brandfall gefordert. Die Beschaffenheit der einzelnen Funktionseinheiten des Kabels, der elektrischen oder optischen Leiter, der Leiterisolationen, von allfälligen Abschirmungen und des Kabelmantels, sind daher entsprechend den Anforderungen auszugestalten.

Hohe Anforderungen an die mechanische und chemische Beständigkeit bestehen insbesondere beim Einsatz von Kabeln im Offshore-Bereich, bei Öl- und Gasbohrungen oder im Schiffsbau und der Seefahrt. In diesem Anwendungsbereich werden Kabel oft durch Zonen hindurch geführt, in denen Brennstoffe oder Rückstände von Brennstoffen vorhanden sind. Oft sind Brennstoffrückstände in Schmutzrückständen, im Erdbereich und insbesondere in Materialien vorhanden, die aus dem Erdreich gefördert werden. Üblicherweise sind im Bohrschlamm, welcher sich an einer Bohrstelle ansammelt, leicht brennbare Ölanteile vorhanden.

Kabel, welche für diese Einsatzgebiete bestimmt sind, müssen eine hohe Beständigkeit gegenüber diversen chemischen Substanzen aufweisen, so auch gegenüber Meereswasser, Kohlenwasserstoffe, Öle, Bohrflüssigkeiten und Schlamm, insbesondere Bohrschlamm.

Anforderungen an die Kabel sind durch nationale und internationale Normen vorgegeben, wobei üblicherweise die Norm NEK (Norsk Elektroteknisk Komitee) 606 zur Anwendung kommt.

Für die nachfolgenden Ausführungen werden folgende Definitionen verwendet:
"Bohrschlamm" bezeichnet ein Fluid mit komplexer Mixtur welches im Zusammenhang mit Öl- und/oder Gasbohrungen sowie sonstigen Erdbohrungen produziert und/oder angewendet wird.
"Schlammbeständig" bezeichnet die Beständigkeit gegenüber Bohrschlamm gemäss NEK 606:2004.

Aufgrund der möglichen Brennbarkeit von Bohrschlamm und dergleichen, ist es erforderlich, dass die Kabel für den Brandfall vorbereitet und mit einer flammhemmenden Schutzhülle versehen werden. Ein entsprechendes Kabel ist aus der EP2115093B1 bekannt.

Brandfälle in den genannten Anwendungsgebieten haben oft schwerwiegende Folgen für Menschen, Umwelt und Material, weshalb es wünschenswert wäre, technische Ausrüstungen und verwendete Kabel dahingehend zu verbessern, so dass derartige Unfälle vermieden oder die Auswirkungen bei Störfällen gelindert werden können.

Der vorliegenden Erfindung liegt die Aufgabe zu Grunde, ein weiter verbessertes Kabel zu schaffen, welches in Bereichen verwendbar ist, in denen Brennstoffe vorhanden sind oder auftreten können.

Insbesondere soll ein Kabel mit Eigenschaften geschaffen werden, die das Risiko senken, dass Brandfälle und Explosionen insbesondere in diesen gefährdeten Bereichen auftreten.

Ferner soll das Kabel schlammbeständig sein.

Weiterhin soll das Kabel über eine gute Temperaturbeständigkeit verfügen und in einem weiten Temperaturbereich zumindest zwischen -40°C und +80°C einsetzbar sein.

Diese Aufgabe wird mit einem Kabel gelöst, welches die in Anspruch 1 angegebenen Merkmale aufweist. Vorteilhafte Ausgestaltungen der Erfindung sind in weiteren Ansprüchen angegeben.

Das Kabel, das zur Verwendung in Brennstoffbereichen vorgesehen ist, umfasst zumindest einen elektrischen und/oder zumindest einen optischen Leiter, eine Isolationsschicht, welche den zumindest einen Leiter umschliesst sowie einen Aussenmantel, welcher die vorgenannten Bestandteile umschliesst.

Erfindungsgemäss ist der Aussenmantel aus einer Polymermischung gefertigt, die ein antistatisches Additiv beinhaltet.

Laboruntersuchungen haben ergeben, dass auf der Aussenfläche des Kabelmantels (auch Aussenmantel genannt) statische Entladungen auftreten können, die zur Entzündung eines Brennstoffs, insbesondere eines gasförmigen Brennstoffs, beitragen können, der in einer genügend hohen Konzentration vorliegt. Es wurde festgestellt, dass statische Entladungen sowohl zwischen dem Kabelmantel und einem Drittkörper, als auch zwischen unterschiedlich stark aufgeladenen Aussenflächen verschiedener Abschnitte des Kabelmantels auftreten können, falls z.B. unterschiedliche Windungen des Kabels aufeinander liegen.

Durch die Dotierung des Aussenmantels mit dem antistatischen Additiv wird diese Gefahrenquelle ausgeschlossen und verhindert, dass statische Entladungen und dadurch verursachte Funken auf der Oberfläche des Kabelmantels auftreten und dadurch Brände oder Explosionen verursachen.

In einer bevorzugten Ausgestaltung wird das antistatische Additiv dem Mantelmaterial in einer solchen Menge beigegeben, dass ein Oberflächenwiderstand des Aussenmantels resultiert, der kleiner als 10⁹Ohm und grösser als 10⁴Ohm ist. Besonders bevorzugt wird das antistatische Additiv dem Mantelmaterial in einer solchen Menge beigegeben, dass der Oberflächenwiderstand des Aussenmantels kleiner als 10⁸Ohm und grösser als 10⁷Ohm ist. Durch diese geeignete Wahl der Beimischung des Objektivs resultiert ein Aussenmantel, der einerseits die gewünschten Isolationseigenschaften aufweist und anderseits keine statischen Entladungen zeigt.

In einer weiteren bevorzugten Ausgestaltung ist der Aussenmantel aus mehreren, bevorzugt zumindest zwei, Schichten aufgebaut. Der Aussenmantel umfasst vorzugsweise eine Oberschicht, welche aus einem Material gefertigt ist, dem das antistatische Additiv derart beigemischt ist, dass ein Oberflächenwiderstand des Aussenmantels resultiert, der zwischen 10⁹Ohm und 10⁴Ohm, vorzugsweise zwischen 10⁸Ohm und 10⁷Ohm liegt.

Die wenigstens eine Unterschicht wird hingegen aus einem anderen Material gefertigt, welches hinsichtlich der geforderten mechanischen, chemischen oder elektrischen Eigenschaften des Kabels optimiert ist. Im Vergleich zu einem einschichtigen Aussenmantel können mittels dieses mehrschichtigen Kabelmantels verschiedene Eigenschaften optimiert werden.

Vorzugsweise ist das Material der Unterschicht derart gewählt, dass das Kabel betreffend Flammwidrigkeit die Normen IEC 60332-1 und/oder 60332-3 oder eines analogen Prüfprotokolls erfüllt.

Der Aussenmantel oder die Oberschicht werden vorzugsweise mittels eines Extrusionsverfahrens gefertigt.

Die einzelnen Leiter, welche im Kabel enthalten sind, können jeweils einzeln oder gruppiert durch eine Schicht umschlossen sein, die der Abschirmung gegen elektromagnetische Strahlung dient.

In einer weiteren bevorzugten Ausgestaltung ist der Aussenmantel oder, sofern der Kabelmantel mehrschichtige aufgebaut ist, zumindest die Oberschicht des Kabelmantels nach NEK 606:2009schlammbeständig ausgebildet.

In einer bevorzugten Ausgestaltung ist der Aussenmantel aus einem Polymer-basierten Material, vorzugsweise einem thermoplastischen Polymer, weiter bevorzugt einem thermoplastischen Polyurethan, gefertigt.

Erfindungsgemäss ist der Gewichtsanteil des antistatischen Additivs in der Polymermischung für das Material des Aussenmantels so gewählt, dass ein Oberflächenwiderstand des Aussenmantels resultiert, der zwischen 10⁹Ohm und 10⁴Ohm, vorzugsweise zwischen 10⁸Ohm und 10⁷Ohm liegt. Vorzugsweise beträgt der Gewichtsanteil des antistatischen Additivs 0.1% bis 10%, weiter bevorzugt 0.1% bis 2%.

Nachfolgend wird die Erfindung anhand von Zeichnungen näher erläutert. Dabei zeigt:
Fig. 1 einen Querschnitt durch ein erfindungsgemässes Kabel;
Fig. 2 einen Querschnitt durch eine weitere Ausführungsform eines erfindungsgemässen Kabels;

Fig. 1 zeigt einen Querschnitt eines erfindungsgemässen Kabels 10. Ein elektrischer Leiter1 ist von einer gleichmässigen Isolationsschicht 2 umgeben. Auf der Isolationsschicht 2 ist ein Aussenmantel 3 aufgebracht. Alternativ kann anstelle des elektrischen Leiters 1 ein optischer Leiter 1 verwendet werden. Ebenso können zwischen der Isolationsschicht 2 und dem Aussenmantel 3 weitere Polymer-basierte Schichten oder Schirmgeflechte angeordnet sein, die der Abschirmung dienen.

Fig. 2 zeigt einen Querschnitt eines erfindungsgemässen Kabels 10 in einer weiteren bevorzugten Ausgestaltung. Mehrere elektrische oder optische Leiter 1 sind je von einer Isolationsschicht 2 umschlossen. Die isolierten Leiter 1 sind untereinander durch einen Innenmantel 4 verbunden bzw. in einem Innenmantel 4 angebetet. Zwischen dem Innenmantel 4 und der Unterschicht des Aussenmantels 3a wird vorzugsweise eine optionale Abschirmung 5 angeordnet. Der Aussenmantel des Kabels 10 besteht aus einer aussen liegenden Oberschicht 3 und einer Unterschicht 3a. Die Unterschicht 3a und die Oberschicht 3 des Aussenmantels können auch in einer einzelnen Schicht ausgeführt sein. Die Anzahl der Leiter 1 ist beliebig wählbar.

Nachfolgend wird die Erfindung anhand von Ausführungsbeispielen näher erläutert:

### Beispiele 1 bis 6 und Vergleichsbeispiele 7 und 8

Das Material für den Aussenmantel eines erfindungsgemässen Kabels wurde gemäss Tabelle 1 gefertigt. Die Compoundierung von Basismaterial und Antistatikum bzw. des antistatischen Additiv wurde jeweils mittels Dry-Blend-Verfahren durchgeführt. Die Elastollan® Materialien wurden von BASF bezogen, das Antistatikum 110346 NP TPU AS Masterbatch von PolyOne.

Tabelle 2 zeigt gemessene Werte für relevante Materialkennwerte für die Beispiele 1-8. Die erfindungsgemässen Beispiele 1-6 zeigen gute mechanische Werte im Vergleich zu den Vergleichsbeispielen 7 und 8. Die Zugabe des antistatischen Additivs vermindert die Zugfestigkeit und Bruchdehnung nur geringfügig.

Tabelle 3 zeigt den Oberflächenwiderstand der Beispiele 1-8 nachdem die Materialien einer Alterung im Salzwasser gemäss UL 1309 unterzogen wurden. Der Oberflächenwiderstand wird durch die Lagerung im Salzwasser vermindert, die erfindungsgemässen Beispiele 1-6 sind jedoch sowohl vor als auch nach der Lagerung im Salzwasser im gewünschten Widerstandsbereich zwischen n * 10⁹Ohm und m * 10⁷Ohm.

Tabelle 4 zeigt die Zugfestigkeit und die Bruchdehnung der Beispiele 1-8 nachdem die Materialien an Luft während 7 Tagen bei 110°C gealtert wurden, gemäss EN 60811-1-2 Abschnitt 8.1.3.1. Die Änderungen bewegen sich in dem durch die Norm erlaubten Bereich.

Tabelle 5 zeigt die Zugfestigkeit und die Bruchdehnung der Beispiele 1-8 nachdem die Materialien während 7 Tagen bei 100°C im Referenzöl IRM 903 gealtert wurden, gemäss NEK 606:2009. Die Änderungen bewegen sich in dem durch die Norm erlaubten Bereich.

**Tabelle 1:**

| **Beispiel Nr.** | **Basismaterial** | **Antistatikum** | **Gewichtsprozent Antistatikum** |
|---|---|---|---|
| 1 (erfindungsgemäss) | Elastollan® 1198 A 10 FHF | Elastollan® Konz V2925 | 0.5% |
| 2 (erfindungsgemäss) | Elastollan® 1198 A 10 FHF | Elastollan® Konz V2925 | 1.0% |
| 3 (erfindungsgemäss) | Elastollan® 1198 A 10 FHF | Elastollan® Konz V2925 | 3.0% |
| 4 (erfindungsgemäss) | Elastollan® 1198 A 10 FHF | 110346 NP TPU AS Masterbatch | 2.0% |
| 5 (erfindungsgemäss) | Elastollan® 1198 A 10 FHF | 110346 NP TPU AS Masterbatch | 10.0% |
| 6 (erfindungsgemäss) | Elastollan® 1185 A | Elastollan® Konz V2925 | 1.0% |
| 7 (Stand der Technik) | Elastollan® 1198 A 10 FHF | - | 0 |
| 8 (Stand der Technik) | Elastollan® 1185 A | - | 0 |

**Tabelle 2:**

| **Nr.** | **Oberflächenwiderstand [Ω] nach IEC 60093** | **Zugfestigkeit [MPa] nach DIN EN ISO 527-2** | **Bruchdehnung [%] nach DIN EN ISO 527-2** |
|---|---|---|---|
| 1 | 9.5 x 10⁷ | 21.16 | 490.45 |
| 2 | 3.8 x 10⁷ | 18.22 | 448.54 |
| 3 | 1.6 x 10⁷ | 15.38 | 421.85 |
| 4 | 8.0 x 10⁷ | 20.91 | 492.14 |
| 5 | 1.1 x 10⁷ | 14.13 | 421.21 |
| 6 | 1.6 x 10⁷ | 43.04 | 610.45 |
| 7 | 7.0 x 10⁹ | 24.41 | 500.92 |
| 8 | 3.4 x 10⁹ | 45.19 | 610.04 |

**Tabelle 3:**

| **Nr.** | **Oberflächenwiderstand [Ω] nach IEC 60093** |
|---|---|
| 1 | 4.8 x 10⁷ |
| 2 | 2.0 x 10⁷ |
| 3 | 7.7 x 10⁷ |
| 4 | 6.6 x 10⁷ |
| 5 | 1.5 x 10⁷ |
| 6 | 1.1 x 10⁷ |
| 7 | 3.1 x 10⁸ |
| 8 | 4.7 x 10⁸ |

**Tabelle 4:**

| **Nr.** | **Zugfestigkeit [MPa] nach DIN EN ISO 527-2** | **Bruchdehnung [%] nach DIN EN ISO 527-2** |
|---|---|---|
| 1 | 20.94 | 467.64 |
| 2 | 18.22 | 433.82 |
| 3 | 15.38 | 389.31 |
| 4 | 20.91 | 469.77 |
| 5 | 13.24 | 410.51 |
| 6 | 37.44 | 595.03 |
| 7 | 22.11 | 471.84 |
| 8 | 39.41 | 593.49 |

**Tabelle 5:**

| **Nr.** | **Zugfestigkeit [MPa] nach DIN EN ISO 527-2** | **Bruchdehnung [%] nach DIN EN ISO 527-2** |
|---|---|---|
| 1 | 20.39 | 455.15 |
| 2 | 18.42 | 446.04 |
| 3 | 15.90 | 434.91 |
| 4 | 20.28 | 465.54 |
| 5 | 15.75 | 461.13 |
| 6 | 41.45 | 620.09 |
| 7 | 23.12 | 463.19 |
| 8 | 48.59 | 608.78 |

### Bezugszeichenliste

- 1: elektrischer Leiter
- 2: Isolationsschicht
- 3: Aussenmantel
- 3a: Unterschicht des Aussenmantels
- 4: Innenmantel
- 5: Abschirmung
- 10: Kabel

## Patentansprüche

1. Kabel (10) zur Verwendung im Brennstoffbereich, mit
- zumindest einem elektrischen und/oder zumindest einem optischen Leiter (1);
- einer Isolationsschicht (2), welche den Leiter (1) umschliesst;
- einem Aussenmantel (3), welcher die vorgenannten Bestandteile umschliesst und der aus einer Polymermischung gefertigt ist, die auf einem thermoplastischen Polymer basiert und die ein antistatisches Additiv beinhaltet;
**dadurch gekennzeichnet, dass** der Aussenmantel (3) wenigstens eine Unterschicht (3a) und eine Oberschicht (3b) aufweist, wobei die Oberschicht (3b) schlammbeständig gemäss Norm NEK 606:2009 ausgebildet und mit dem antistatischen Additiv versehen ist, und dass das thermoplastische Polymer ein thermoplastisches Polyurethan ist.

2. Kabel (10) nach Anspruch 1, **dadurch gekennzeichnet, dass** der Oberflächenwiderstand des Aussenmantels (3) kleiner als 10⁹ Ohm ist und wenigstens 10⁴ Ohm beträgt.

3. Kabel (10) nach Anspruch 2, **dadurch gekennzeichnet, dass** der Oberflächenwiderstand des Aussenmantels (3) im Bereich zwischen 10⁷ Ohm und 10⁸ Ohm liegt.

4. Kabel (10) nach einem der Ansprüche 1 bis 3, **dadurch gekennzeichnet, dass** die wenigstens eine Unterschicht (3a) gemäss einer der Normen IEC 60332-1 und IEC 60332-3 flammwidrig oder hoch flammwidrig ausgebildet ist.

5. Kabel (10) nach einem der Ansprüche 1 bis 4, **dadurch gekennzeichnet, dass** zumindest zwei Leiter (1) vorgesehen sind, die durch eine Abschirmung (5) umfasst ist.

6. Kabel (10) nach einem der Ansprüche 1 bis 5, **dadurch gekennzeichnet, dass** der Aussenmantel (3) oder die Oberschicht (3b) ein Extrusionsprodukt ist.

7. Kabel (10) nach einem der Ansprüche 1 bis 6, **dadurch gekennzeichnet, dass** der Gewichtsanteil des antistatischen Additivs in der Polymermischung zwischen 0.1% und 10%, bevorzugt zwischen 0.1% und 2% liegt.

## Claims

1. Cable (10) for use in the fuel sector, with
- at least one electrical and / or at least one optical conductor (1);
- An insulation layer (2) which surrounds the conductor (1) ;
- An outer jacket (3), which encloses the aforementioned components and which is made from a polymer mixture that is based on a thermoplastic polymer and that comprises an antistatic additive ,
**characterized in that** the outer jacket (3) comprises at least one lower layer (3a) and an upper layer (3b), the upper layer (3b) being mud-resistant according to norm NEK 606:2009 and comprising the antistatic additive and that the thermoplastic polymer is a thermoplastic polyurethane.

2. Cable (10) according to claim 1, **characterized in that** the surface resistance of the outer jacket (3) is less than 10⁹ Ohm and more than 10⁴ Ohm.

3. Cable (10) according to claim 2, **characterized in that** the surface resistance of the outer jacket (3) is in the range between 10⁷ Ohm and 10⁸ Ohm.

4. Cable (10) according to one of claims 1 to 3, **characterized in that** the at least one lower layer (3a) is designed to be flame-retardant or highly flame-retardant in accordance with one of the standards IEC 60332-1 and IEC 60332-3.

5. Cable (10) according to one of claims 1 to 4, **characterized in that** at least two conductors (1) are provided, which are surrounded by a shield (5).

6. Cable (10) according to one of claims 1 to 5, **characterized in that** the outer jacket (3) or the top layer (3b) is an extrusion product.

7. Cable (10) according to one of claims 1 to 6, **characterized in that** the proportion by weight of the antistatic additive in the polymer mixture is between 0.1% and 10%, preferably between 0.1% and 2%.

## Revendications

1. Câble (10) destiné à être utilisé dans le secteur du carburant, avec
- au moins un conducteur électrique et / ou au moins un conducteur optique (1);
- une couche isolante (2) qui entoure le conducteur (1);
- Une enveloppe extérieure (3), qui renferme les composants précités et qui est fabriqué d'un mélange de polymères, qui est basé sur polymère thermoplastique et qui comprend un additive antistatique;
**caractérisé en ce que** la gaine extérieure (3) présente au moins une couche inférieure (3a) et une couche supérieure (3b), la couche supérieure (3b) étant résistant à la boue selon la norme NEK 606: 2009 et comprend l'additive antistatique, et que le polymère thermoplastique est un polyuréthane thermoplastique.

2. Câble (10) selon la revendication 1, **caractérisé en ce que** la résistance de surface de la gaine extérieure (3) est inférieure à 10⁹ Ohm et est d'au moins 10⁴ Ohm.

3. Câble (10) selon la revendication 2, **caractérisé en ce que** la résistance de surface de la gaine extérieure (3) est comprise entre 10⁷ Ohm et 10⁸.

4. Câble (10) selon une des revendications 1 à 3, **caractérisé en ce que** la au moins une couche inférieure (3a) est conçue pour être ignifuge ou hautement ignifuge selon l'une des normes IEC 60332-1 et IEC 60332-3.

5. Câble (10) selon une des revendications 1 à 4, **caractérisé en ce qu'**au moins deux conducteurs (1) sont prévus, qui sont entourés d'un blindage (5).

6. Câble (10) selon une des revendications 1 à 5, **caractérisé en ce que** la gaine extérieure (3) ou la couche supérieure (3b) est un produit d'extrusion.

7. Câble (10) selon une des revendications 1 à 6, **caractérisé en ce que** la proportion pondérale de l'additif antistatique dans le mélange de polymères est comprise entre 0.1% et 10%, de préférence entre 0.1% et 2%.
